# EUROPÄISCHE PATENTSCHRIFT

(11) **EP 3 993 918 B1**
(45) Veröffentlichungstag und Bekanntmachung des Hinweises auf die Patenterteilung: **27.03.2024**
(21) Anmeldenummer: 20736932.3
(22) Anmeldetag: 24.06.2020
(51) Int. Cl.: B21B 45/02

(54) **VERFAHREN ZUR STEUERUNG EINER KÜHLEINRICHTUNG IN EINER WALZSTRASSE**
METHOD FOR CONTROLLING A COOLING DEVICE IN A ROLLING TRAIN
PROCÉDÉ POUR COMMANDER UN DISPOSITIF DE REFROIDISSEMENT DANS UN TRAIN DE LAMINAGE

(30) Priorität: 02.07.2019 DE 102019209660; 23.10.2019 DE 102019216261
(43) Veröffentlichungstag der Anmeldung: 11.05.2022
(73) Patentinhaber: SMS Group GmbH, 40237 Düsseldorf (DE)
(72) Erfinder: HEIMANN, Thomas, 58644 Iserlohn (DE); SPROCK, August, 40237 Düsseldorf (DE); HASSEL, Christoph, 47249 Duisburg (DE); OUDEHINKEN, Heinz-Jürgen, 45149 Essen (DE)
(74) Vertreter: Kross, Ulrich
(86) Internationale Anmeldenummer: PCT/EP2020/067681
(87) Internationale Veröffentlichungsnummer: WO 2021/001239

(56) Entgegenhaltungen:
- WO-A1-02/070157
- DE-A1-102006 047 718
- DE-A1-102012 224 502

## Beschreibung

Einlauftemperatur des Walzguts in eine Walzstraße möglichst genau vorhersagen und regeln zu können.

Gelöst wird die Aufgabe mit einem Verfahren mit den Merkmalen des Anspruchs 1 sowie einer Steuereinrichtung mit den Merkmalen des Anspruchs 14. Vorteilhafte Weiterbildungen folgen aus den Unteransprüchen, der folgenden Darstellung der Erfindung sowie der Beschreibung bevorzugter Ausführungsbeispiele.

Das erfindungsgemäße Verfahren dient der Steuerung einer Kühleinrichtung, die zur Temperierung eines Walzguts eingerichtet ist. Das Walzgut ist vorzugsweise ein Metallband. Auch wenn Metallbänder aus Stahl besonders geeignet sind, ist das Verfahren für alle oder zumindest viele weitere metallische Werkstoffe, beispielsweise aus einer Aluminium-, Nickel- oder Kupferlegierung, in Band-, Blech-, Rohr- oder einer anderen Form anwendbar. Das Walzgut wird entlang einer Förderrichtung durch die Kühleinrichtung transportiert. Die Kühleinrichtung ist Teil einer Walzanlage. So ist sie vor einer Walzstraße angeordnet, um das Walzgut auf eine für das Walzen geeignete Temperatur zu bringen. Vorzugsweise ist die Kühleinrichtung zwischen einer Vorstraße und einer Fertigstraße angeordnet, die jeweils ein oder mehrere Walzgerüste zum Walzen des Walzguts aufweisen.

Erfindungsgemäß wird eine Gesamtenthalpie des durch das Walzgut gebildeten Systems ermittelt. Bei hohen Temperaturen kommt es an der Walzgutoberfläche zur Zunderbildung. Die Zunderschicht vermindert die Wärmeabgabe durch Strahlung und beeinflusst die Wärmeleitung. Aus diesem Grund wird ferner ein Maß für die Zunderbildung ermittelt. Dieses Maß umfasst vorzugsweise einen Zunderfaktor, der von der chemischen Zusammensetzung sowie der Oberflächentemperatur des Walzguts abhängt. Die Temperaturverteilung und/oder Durchschnittstemperatur im Walzgut wird nun auf Basis eines

Allgemeinen auf einer hohen Temperatur gehalten, die es erlaubt, alle im Rahmen eines Produktionsprozesses oder eines Produktionszyklus erforderlichen Umformprozesse durchzuführen. Die so eingestellte Temperatur ist aber für viele Walzgüter, insbesondere Metallbänder, zu oder zumindest unnötig hoch. Zudem kühlen Metallbänder unterschiedlicher Dicken unterschiedlich schnell ab. Eine gezielte Einstellung der Temperatur der zu walzenden Metallbänder bzw. allgemein Metallgüter ist daher nicht ohne weiteres möglich.

Es ist bekannt, das Metallband nach dem Walzen in einer Vorstraße anzuhalten oder mit einer reduzierten Walz- oder Fördergeschwindigkeit weiterzubewegen, sodass das Metallband an der Luft abkühlt, bevor es in eine Fertigstraße eintritt. Eine andere Möglichkeit zur Temperatureinstellung oder -anpassung besteht darin, dass das Metallband nach dem Einlaufen in die Fertigstraße mit reduzierter Geschwindigkeit transportiert, d.h. mit reduzierter Walzgeschwindigkeit gewalzt wird. Derartige Maßnahmen führen jedoch zu einer Einschränkung des Walzplans und einem Verlust der Produktivität der Walzstraße. Außerdem entstehen durch das Anhalten oder Verlangsamen des Metallbandes Pausenzeiten, in denen Zunderprobleme an der Oberfläche des Metallbandes auftreten können.

Eine Weiterentwicklung des Walzprozesses bestand darin, ein Kühlsystem mit einem sogenannten Vorbandkühler zu installieren, der zwischen den Walzgerüsten der Vorstraße und Fertigstraße angeordnet ist. Der Vorbandkühler definiert eine Kühlstrecke, in der das Walzgut mit einem flüssigen Kühlmedium, normalerweise Wasser mit oder ohne Zusätze, beaufschlagt wird. Hierbei ist der Vorbandkühler eingerichtet, um die für das Fertigwalzen angestrebte Temperatur des Walzguts einzustellen, in Abhängigkeit vom Walzgut, insbesondere dem zu walzenden Werkstoff, und gegebenenfalls von Prozessparametern. Mit einem solchen Vorbandkühler lassen sich die Einlauftemperaturen in die Fertigstraße gezielt reduzieren. Bei einem Stahlband liegen die mit einem solchen Vorbandkühler zu erzielenden Temperaturen etwa im Bereich von 1.050°C bis 1.150°C. Die Temperaturen des Walzguts können hierbei gleichmäßig über die Länge reduziert werden, oder es kann alternativ eine keilförmige Temperaturabnahme eingestellt werden. Im letzteren Fall wird der Kopf des Metallbandes, d.h. der zuerst in die Fertigstraße einlaufende Abschnitt, stärker gekühlt als das Bandende. Damit kann verhindert werden, dass insbesondere im Fall einer langsamen Prozessführung das Bandende zu sehr unterkühlt.

Vor und/oder im Anschluss an eine solche Vorbandkühlung kann die Oberflächentemperatur des Metallbandes gemessen werden. Die Temperaturverteilung oder Durchschnittstemperatur entlang der Dicke des Metallbandes kann jedoch nicht ohne weiteres gemessen werden.

Eine Möglichkeit zur zumindest näherungsweisen Bestimmung der Temperaturverteilung oder Durchschnittstemperatur im Walzgut besteht darin, ein mathematisch-physikalisches Modell heranzuziehen. So beschreibt die DE 10 2012 224 502 A1 ein Walzverfahren, bei dem eine im Walzgut vorliegende Temperaturverteilung mittels eines Temperaturberechnungsmodells berechnet wird, wobei die Gesamtenthalpie des Walzguts im Temperaturberechnungsmodell verarbeitet wird. Eine Ausgangsgröße des Temperaturberechnungsmodells wird dann für die Steuerung des Walzverfahrens verwendet. Die WO 02/070157 A1 offenbart ein Verfahren zur Steuerung einer Kühleinrichtung / Zunderwäschers, die zur Temperierung eines Walzguts, das die Kühleinrichtung entlang einer Förderrichtung durchläuft, eingerichtet ist, wobei die Kühleinrichtung vor einer Walzstraße angeordnet ist und das Verfahren umfasst: Ermitteln der Oberflächentemperatur des Walzguts; Ermitteln eines Maßes für die Zunderbildung, das vorzugsweise einen Zunderfaktor, der von der chemischen Zusammensetzung sowie der Oberflächentemperatur des Walzguts abhängt, umfasst; Einstellen einer Kühlleistung der Kühleinrichtung unter Berücksichtigung dass die Temperaturen an der Ober- und Unterseite des Walzguts angeglichen sind.

Zur Regelung des Vorbandkühlers, insbesondere zur Bestimmung der benötigten Wassermengen, um die gewünschte Temperaturverteilung im Metallband einzustellen, werden möglichst exakte Berechnungsverfahren benötigt. Sind die Walzstraße und die Temperatur des in die Walzstraße einlaufenden Metallbandes nicht hinreichend aufeinander abgestimmt, kann dies zu Produktivitäts- und/oder Qualitätsverlusten führen.

### Darstellung der Erfindung

Eine Aufgabe der Erfindung besteht darin, die Berechnung der Temperaturverteilung im Walzgut weiter zu verbessern, insbesondere um die Einlauftemperatur des Walzguts in eine Walzstraße möglichst genau vorhersagen und regeln zu können.

Gelöst wird die Aufgabe mit einem Verfahren mit den Merkmalen des Anspruchs 1 sowie einer Steuereinrichtung mit den Merkmalen des Anspruchs 14. Vorteilhafte Weiterbildungen folgen aus den Unteransprüchen, der folgenden Darstellung der Erfindung sowie der Beschreibung bevorzugter Ausführungsbeispiele.

Das erfindungsgemäße Verfahren dient der Steuerung einer Kühleinrichtung, die zur Temperierung eines Walzguts eingerichtet ist. Das Walzgut ist vorzugsweise ein Metallband. Auch wenn Metallbänder aus Stahl besonders geeignet sind, ist das Verfahren für alle oder zumindest viele weitere metallische Werkstoffe, beispielsweise aus einer Aluminium-, Nickel- oder Kupferlegierung, in Band-, Blech-, Rohr- oder einer anderen Form anwendbar. Das Walzgut wird entlang einer Förderrichtung durch die Kühleinrichtung transportiert. Die Kühleinrichtung ist Teil einer Walzanlage. So ist sie vor einer Walzstraße angeordnet, um das Walzgut auf eine für das Walzen geeignete Temperatur zu bringen. Vorzugsweise ist die Kühleinrichtung zwischen einer Vorstraße und einer Fertigstraße angeordnet, die jeweils ein oder mehrere Walzgerüste zum Walzen des Walzguts aufweisen.

Erfindungsgemäß wird eine Gesamtenthalpie des durch das Walzgut gebildeten Systems ermittelt. Bei hohen Temperaturen kommt es an der Walzgutoberfläche zur Zunderbildung. Die Zunderschicht vermindert die Wärmeabgabe durch Strahlung und beeinflusst die Wärmeleitung. Aus diesem Grund wird ferner ein Maß für die Zunderbildung ermittelt. Dieses Maß umfasst vorzugsweise einen Zunderfaktor, der von der chemischen Zusammensetzung sowie der Oberflächentemperatur des Walzguts abhängt. Die Temperaturverteilung und/oder Durchschnittstemperatur im Walzgut wird nun auf Basis eines Temperaturberechnungsmodells berechnet, in das die ermittelte Gesamtenthalpie sowie das Maß für die Zunderbildung eingehen. Nachdem die Temperaturverteilung im Walzgut bekannt ist, wird eine Kühlleistung der Kühleinrichtung unter Berücksichtigung der berechneten Temperaturverteilung und/oder Durchschnittstemperatur eingestellt.

Das Verfahren verbessert die Berechnung der Walzguttemperatur. Insbesondere wird die Genauigkeit der Temperaturverteilung und/oder Durchschnittstemperatur durch Berücksichtigung der Zunderbildung verbessert. Dadurch kann die Kühleinrichtung so geregelt werden, dass das Walzgut beim Austritt aus der Kühleinrichtung die gewünschte Durchschnittstemperatur bzw. Temperaturverteilung aufweist. Schließt sich an die Kühleinrichtung eine Walzstraße, etwa eine Fertigstraße, an, kann auf diese Weise durch Regelung der Kühleinrichtung während des Walzens ohne Pausenzeiten die optimale Einlauftemperatur des Walzguts in die Walzstraße eingestellt werden. So wird mit der auf dem Temperaturberechnungsmodell beruhenden Berechnung der Temperaturverteilung bzw. Durchschnittstemperatur im Walzgut vorzugsweise die Einlauftemperatur des Walzguts in die der Kühleinrichtung nachgeschaltete Walzstraße, vorzugsweise Fertigstraße, berechnet. Je nach Anwendung, d.h. je nach ablaufendem Umformprozess, bedeutet dies eine Vermeidung nicht notwendiger Produktivitäts- und/oder Qualitätsverluste. Durch die Kühleinrichtung, insbesondere als Vorbandkühlung, werden zudem Oberflächendefekte durch Zunderbildung reduziert. Ferner ermöglicht das Verfahren eine Homogenisierung von Temperaturungleichmäßigkeiten im Walzgut über eine definiert einstellbare Kühlungsleistung der Kühleinrichtung.

Vorzugsweise wird die Gesamtenthalpie des Walzguts aus der Summe der freien molaren Enthalpien aller im Walzgut vorhandenen Reinphasen und/oder Phasenanteilen berechnet. Durch eine solche Zerlegung ist die Gesamtenthalpie für eine Vielzahl unterschiedlicher metallischer Werkstoffe mittels ein und desselben Temperaturberechnungsmodells berechenbar.

Vorzugsweise beruht das Temperaturberechnungsmodell auf einer nicht-stationären Wärmegleichung, etwa auf einer partiellen Differenzialgleichung, welche die räumliche Temperaturverteilung im Walzgut mit der zeitlichen Entwicklung der Gesamtenthalpie in Beziehung setzt. Die Wärmegleichung, beispielsweise die Fourier'sche Wärmegleichung, kann mittels einer üblichen nummerischen Technik, etwa durch Simulation, für die entsprechenden Randbedingungen, vorgegeben von der Prozessumgebung in der Kühlstrecke, gelöst werden. Dadurch kann die Temperaturverteilung im Walzgut mit der gewünschten Genauigkeit ermittelt werden.

Vorzugsweise erfolgt die Abfolge aus Ermittlung der Gesamtenthalpie, gegebenenfalls Ermittlung des Maßes für die Zunderbildung, Berechnung der Temperaturverteilung sowie Einstellung der Kühlleistung iterativ bzw. zyklisch, so dass eine Annäherung an eine angestrebte Temperaturverteilung bzw. Durchschnittstemperatur im Walzgut erfolgt. So werden zu Beginn der Iteration die Anfangsbedingungen festgelegt: beispielsweise wird die Walzguttemperatur auf einen Anfangswert *T0* gesetzt, welche die Oberflächentemperatur vor Eintritt in die Kühlstrecke ist; die Zunderdicke wird beispielsweise auf 0 mm und die mittlere Kühlrate beispielsweise auf 5 K/s als Defaultwert gesetzt. Ausgehend davon wird die Iteration gestartet, wodurch sich das berechnete Temperaturprofil nach und nach einem quasi-stationären Temperaturprofil annähert. "Quasi-stationär" bedeutet hierbei, dass das Temperaturprofil durch Regelung der Kühleinrichtung geändert werden kann und zur Justierung der Einlauftemperatur in eine etwaige Walzstraße auch wird.

Vorzugsweise erfolgt die Einstellung der Kühlleistung der Kühleinrichtung durch Vergleich mit einem Schwellwert bzw. einer Toleranz. Das heißt, sofern die berechnete Temperaturverteilung um mehr als eine vorgegebene Toleranz von einer Soll-Temperaturverteilung abweicht, findet eine Anpassung der Kühlleistung statt. Andernfalls ist keine Änderung der Kühlleistung erforderlich. Für diese Entscheidung muss nicht unbedingt die gesamte berechnete Temperaturverteilung herangezogen werden, sondern der Einfachheit halber können ein oder mehrere Temperaturwerte oder die Durchschnittstemperatur mit einem entsprechenden Sollmaß verglichen werden. So können beispielsweise der Sollwert und Istwert der Oberflächentemperatur am Ausgang der Kühleinrichtung miteinander verglichen werden. Liegt die Differenz außerhalb der vorgegebenen Toleranz, beispielsweise von ±2°C, findet eine Anpassung der Kühlleistung statt.

Vorzugsweise weist die Kühleinrichtung eine Düsenanordnung mit mehreren Düsen auf, die eingerichtet ist, um die Düsen mit einem fluiden Kühlmedium, vorzugsweise Wasser oder ein Wassergemisch, zu versorgen, wobei die Kühlleistung der Kühleinrichtung in diesem Fall durch die von den Düsen ausgegebene Menge an Kühlmedium eingestellt wird. Auf diese Weise kann auf einfache und unmittelbare Weise die Kühlleistung der Kühleinrichtung eingestellt werden.

Vorzugsweise sind eine oder mehrere Temperaturmesseinrichtungen vorgesehen, deren Messwerte in die Ermittlung der Gesamtenthalpie und/oder Ermittlung des Maßes für die Zunderbildung und/oder auf andere Weise in das Temperaturberechnungsmodell eingehen. So kann eine erste Temperaturmesseinrichtung unmittelbar hinter der Vorstraße und eine zweite Temperaturmesseinrichtung unmittelbar vor der Fertigstraße angeordnet sein. Selbstverständlich können sich alternative oder weitere Temperaturmesseinrichtungen in der Kühlstrecke, in der Vorstraße und/oder Fertigstraße befinden, sowie etwaige Sensoren zur Bestimmung weiterer physikalischer Größen, wie etwa der Fördergeschwindigkeit des Walzguts, vorgesehen sein. Die Temperaturmesseinrichtungen arbeiten vorzugsweise berührungslos und sind in der Regel so beschaffen, dass sie im Wesentlichen die Oberflächentemperatur des Walzguts detektieren. Die Messdaten der Temperaturmesseinrichtungen sowie etwaiger weiterer Sensoren werden an eine Steuereinrichtung gesendet, kabelgebunden oder drahtlos, wo sie mithilfe des Temperaturberechnungsmodels weiterverarbeitet werden, um daraus Regelungsgrößen zur Ansteuerung der Kühleinrichtung und etwaiger weiterer Anlagenteile, wie etwa der Vor- und/oder Fertigstraße, zu erhalten. Die Steuerbefehle werden ebenfalls kabelgebunden oder drahtlos an die entsprechenden Aktuatoren, wie etwa Pumpen und/oder Ventile, der Kühleinrichtung gesendet, wodurch die Kühlleistung der Kühleinrichtung zeitlich und/oder räumlich entlang der Kühlstrecke variierbar ist.

Vorzugsweise werden bei der Berechnung der Gesamtenthalpie Phasenumwandlungstemperaturen mittels eines Regressionsverfahrens ermittelt, das Regressionskoeffizienten verwendet, die vorzugsweise aus einem berechneten oder empirisch erhaltenen ZTU-Diagramm (Zeit-Temperatur-Umwandlungsdiagramm) gewonnen werden. Da die Umwandlungstemperaturen über berechnete ZTU-Diagramme sehr genau bestimmt werden können, kann die Temperaturberechnung besonders genau und mit größtmöglicher Sicherheit der Eingangsdaten durchgeführt werden.

Vorzugsweise wird im Rahmen des Temperaturberechnungsmodells die Gesamtenthalpie als freie molare Gesamtenthalpie *H* des Walzguts mittels der Gibbs-Energie *G* bei konstantem Druck *p* nach der Gleichung $H = G - T \left(\frac{\partial G}{\partial T}\right) p$ ermittelt, wobei *T* die absolute Temperatur in Kelvin bezeichnet.

Für eine Phasenmischung wird die Gibbs-Energie *G* des Gesamtsystems vorzugsweise als Summe der Gibbs-Energien der Reinphasen sowie Phasenanteilen nach der Gleichung $G = {\sum }_{i} {ƒ}^{i} {G}^{i}$ ermittelt, wobei *f* den Gibbs-Energieanteil der jeweiligen Phase oder des jeweiligen Phasenanteils am Gesamtsystem und *Gⁱ* die Gibbs-Energie der jeweiligen Reinphase oder des jeweiligen Phasenanteils des Systems bezeichnen.

Da die Gesamtenthalpie als Eingangsgröße bei der Temperaturberechnung für nahezu alle gegenwertig weltweit hergestellten metallischen Werkstoffe mit den Gibbs-Energien angegeben werden kann und die Umwandlungstemperaturen beispielsweise über berechnete ZTU-Diagramme sehr genau bestimmt werden können, kann die Temperaturberechnung besonders genau und mit größtmöglicher Sicherheit der Eingangsdaten durchgeführt werden.

Vorzugsweise besteht das Walzgut aus Stahl, mit Anteilen an Austenit-, Ferrit- und Flüssigphase, wobei die Flüssigphase in der Regel bei Metallbändern während des Walzprozesses nicht mehr vorhanden ist. Die Gibbs-Energie der jeweiligen Phasen wird in diesem Fall vorzugsweise nach folgender Gleichung ${G}^{ϕ} = {\sum }_{i = 1}^{n} {x}_{i}^{ϕ} {G}_{i}^{ϕ} + RT {\sum }_{i = 1}^{n} {x}_{i} ln {x}_{i} + G ϕ E + G ϕ magn$ ermittelt, wobei *G^{φ}* die Gibbs-Energie einer jeweiligen Phase *φ*, *Xᵢ^{φ}* den Molenbruch der i-ten Komponente der jeweiligen Phase *φ*, *Gᵢ^{φ}* die Gibbs-Energie der i-ten Komponente der jeweiligen Phase *φ*, *R* die allgemeine Gaskonstante, T die absolute Temperatur in Kelvin, *^{E}G^{φ}* die Gibbs-Energie für eine nicht-ideale Mischung und *^{magn}G^{φ}* die magnetische Energie des Systems bezeichnen.

Hierbei wird die Gibbs-Energie für eine nicht-ideale Mischung *^{E}G^{φ}* vorzugsweise nach der Gleichung $G ϕ E = \sum {x}_{i} {{x}_{j}}^{a} {{L}^{ϕ}}_{i , j} {\left({x}_{i}-{x}_{j}\right)}^{a} + \sum {x}_{i} {x}_{j} {x}_{k} {L}_{i , j , k}^{ϕ}$ ermittelt, wobei *xᵢ* den Molenbruch der *i*-ten Komponente, *xⱼ* den Molenbruch der *j-*ten Komponente, *xₖ* den Molenbruch der *k*-ten Komponente, *a* einen Korrekturterm, *^{a}L^{φ}_{i,j}* und *^{a}L^{φ}_{i,j,k}* Wechselwirkungsparameter verschiedener Ordnung des vom Walzgut gebildeten Gesamtsystems bezeichnen.

Der Anteil der magnetischen Energie *^{mag}G^{φ}* wird vorzugsweise nach der Gleichung $G ϕ magn = RT ln \left(1+β\right) ƒ \left(τ\right)$ ermittelt, wobei *R* die allgemeine Gaskonstante, *T* die absolute Temperatur in Kelvin, *β* das magnetische Moment und *f(τ)* den Anteil am Gesamtsystem in Abhängigkeit von der normierten Curietemperatur *τ* des vom Walzgut gebildeten Gesamtsystems bezeichnen.

Vorzugsweise wird die Umwandlungskinetik der Phasen über einen diffusionskontrollierten Ansatz gemäß der Enomoto-Gleichung bestimmt; genauer gesagt mittels der folgenden Gleichung: $\frac{{x}_{C}^{0} - {x}_{C}^{α}}{{x}_{C}^{γ} - {x}_{C}^{0}} {f}^{α} = \left\{1-\frac{6}{{π}^{2}}{\sum }_{n = 1}^{∞} \frac{1}{{n}^{2}} ∗ exp \left[-\frac{{n}^{2} {π}^{2} 4 \left({T}_{0}-T\right) {D}_{C}^{γ}}{{\left(1-{ƒ}^{α}\right)}^{\frac{2}{3}} {d}^{2} \dot{T}}\right]\right\} \left(1-{ƒ}^{α}\right)$

Hierbei bezeichnen *x_{c}⁰* die Kohlenstoffkonzentrationen im Volumen, *x_{c}^{α}* die Kohlenstoffkonzentrationen an der Phasengrenze auf der Ferritseite und *x_{c}^{λ}* die Kohlenstoffkonzentrationen an der Phasengrenze auf der Austenitseite. Die Kohlenstoffkonzentrationen werden aus den Gleichgewichtskonzentrationen berechnet, welche sich wiederum aus dem Gleichgewicht der chemischen Potentiale an den Phasengrenzen ergeben. *T₀* bezeichnet die Starttemperatur der Phasenumwandlung, *T* die aktuelle Temperatur des Walzguts, und *Ṫ* bezeichnet die Abkühlrate. Die Starttemperatur für die Phasenumwandlung wird vorzugsweise aus den Regressionsgleichungen der ZTU-Diagramme ermittelt. *D_{c}^{y}* bezeichnet die Diffusionskonstante des Kohlenstoffs im Austenit gemäß $\begin{matrix}{D}_{C}^{γ} = \left(1+{y}_{C}^{γ}\right) ∗ \left[1+{y}_{C}^{γ}∗\left(1-{y}_{C}^{γ}\right)∗\frac{8339,9}{T}\right] ∗ 0,00453 \\ ∗ exp \left[-\left(\frac{1}{T}-0,0002221\right)∗\left(17767-26436∗{y}_{C}^{γ}\right)\right]\end{matrix}$ mit *d* als Austenitkorngröße.

Mit den so gewonnenen Temperaturen der Phasengrenzen und der Gefügeanteile kann die Gesamtenthalpie mit großer Genauigkeit bestimmt werden. Vorzugsweise wird im Rahmen des Temperaturberechnungsmodells die Dicke des sich nach einer Zeitspanne auf dem Walzgut gebildeten Zunders gemäß nachfolgender Berechnungsformel ${D}_{Z} \left(t+dt\right) = \sqrt{{D}_{Z} {\left(t\right)}^{2} + {F}_{Z} ⋅ dt}$ mit $dt = \frac{{d}_{Z}}{υ}$ bestimmt, wobei *Dz(t)* die Dicke des Zunders, *t* die Zeit, *dt* die Zeitspanne, *Fz* der Zunderfaktor, *v* die Fördergeschwindigkeit des Walzguts und *dz* eine in der Zeitspanne *dt* mit der Fördergeschwindigkeit *v* zurückgelegte Weglänge bezeichnen.

Vorzugsweise wird der Zunderfaktor *Fz* abhängig von der Oberflächentemperatur des Walzguts und dessen chemischer Zusammensetzung gemäß der Gleichung ${F}_{Z} = a ⋅ {e}^{- b ⋅ c%} ⋅ {e}^{-c / {T}_{0}}$ berechnet, wobei *Tₒ* die Oberflächentemperatur des Walzguts und *C*% die dimensionslose Konzentration von Kohlenstoff im Werkstoff des Walzguts bezeichnen. *a*, *b* und *c* sind aus der Literatur bekannte Koeffizienten; vgl. beispielsweise R. Viscorova, Untersuchung des Wärmeübergangs bei der Spritzwasserkühlung unter besonderer Berücksichtigung des Einflusses der Verzunderung, TU Clausthal, Dissertation, 2007. Die vorstehend angegebene Gleichung zur Bestimmung des Zunderfaktors liefert besonders gute Ergebnisse für Metall, insbesondere Stahl, mit kleinen Siliziumanteilen, insbesondere kleiner 2 Gew.-%. In diesem Fall betragen die Koeffizienten beispielsweise: *a*=9.8*10⁷, *b*=2.08, *c*=17780 betragen.

Der Wärmedurchgangskoeffizient des Zunders wird vorzugsweise gemäß der Gleichung ${α}_{z} \left({D}_{z}, {λ}_{z}\right) = \left(\frac{{λ}_{z}}{{D}_{z}}\right)$ berücksichtigt, wobei *α_{z}*(*D_{z},λ_{z}*) der Wärmedurchgangskoeffizient des Zunders, *D_{z}* die Dicke des Zunders und *λ_{z}* die Wärmeleitzahl des Zunders bezeichnen.

Die oben genannte Aufgabe wird ferner von einer Steuereinrichtung zur Steuerung einer Kühleinrichtung gelöst, die zur Temperierung eines Walzguts, vorzugsweise Metallbandes, das die Kühleinrichtung entlang einer Förderrichtung durchläuft, eingerichtet ist. Die Steuereinrichtung ist zur Durchführung eines Verfahrens gemäß der vorstehenden Beschreibung eingerichtet.

Die Steuereinrichtung kann zu diesem Zweck lokal oder dezentral verwirklicht sein. Beispielsweise kann die Steuereinrichtung mehrere Recheneinrichtungen umfassen, die über ein Netzwerk miteinander kommunizieren. Die Steuereinrichtung ist beispielsweise durch entsprechende Programmierung flexibel und kostengünstig anpassbar.

Die Merkmale, technischen Wirkungen, Vorteile sowie Ausführungsbeispiele, die in Bezug auf das Verfahren beschrieben wurden, gelten analog für die Steuereinrichtung.

Auch wenn vorstehend konkrete Beispiele auf ein Metallband aus Stahl abgestellt sind, so ist die Erfindung ebenso für viele andere Arten von metallischen Werkstoffen, beispielsweise Aluminium-, Nickel- oder Kupferlegierungen, sowie Walzgüter anderer Geometrien anwendbar.

Weitere Vorteile und Merkmale der vorliegenden Erfindung sind aus der folgenden Beschreibung bevorzugter Ausführungsbeispiele ersichtlich. Die dort beschriebenen Merkmale können alleinstehend oder in Kombination mit einem oder mehreren der oben dargelegten Merkmale umgesetzt werden, insofern sich die Merkmale nicht widersprechen. Die folgende Beschreibung der bevorzugten Ausführungsbeispiele erfolgt dabei unter Bezugnahme auf die begleitenden Zeichnungen.

### Kurze Beschreibung der Figuren

Figur 1 ist eine schematische Darstellung einer Kühleinrichtung, angeordnet zwischen einer Vorstraße und einer Fertigstraße.
Figur 2 ist ein Diagramm, das die Gibbs-Energie als Funktion der Temperatur für Reineisen darstellt.
Figur 3 ist ein Diagramm, das den Verlauf der Gesamtenthalpie nach Gibbs für einen kohlenstoffarmen Stahl bei bekannten Phasengrenzen darstellt.
Figur 4 ist ein ZTU-Diagramm, das für einen kohlenstoffarmen Werkstoff mithilfe von Regressionsgleichungen bestimmt wurde.
Figur 5 ist ein Diagramm, das die Zunderdicke als Funktion der Verzunderungszeit bei unterschiedlichen Oberflächentemperaturen darstellt.
Figur 6 ist ein Diagramm, das die Zunderdicke als Funktion der Anlagenlänge für verschiedene Kohlenstoffgehalte darstellt.
Figur 7a ist ein Diagramm, das beispielhaft einen berechneten und gemessenen Temperaturverlauf als Funktion der Zeit ohne Berücksichtigung des Zundereinflusses zeigt. Figur 7b ist ein Diagramm, das beispielhaft einen berechneten und gemessenen Temperaturverlauf als Funktion der Zeit unter Berücksichtigung des Zundereinflusses zeigt.
Figur 8 ist ein Flussdiagramm, das einen beispielhaften Prozessablauf zur Regelung der Kühleinrichtung gemäß Figur 1 veranschaulicht.

### Detaillierte Beschreibung bevorzugter Ausführungsbeispiele

Im Folgenden werden bevorzugte Ausführungsbeispiele anhand der Figuren beschrieben. Dabei sind gleiche, ähnliche oder gleichwirkende Elemente mit identischen Bezugszeichen versehen, und auf eine wiederholende Beschreibung dieser Elemente wird teilweise verzichtet, um Redundanzen zu vermeiden.

Die Figur 1 ist eine schematische Darstellung einer Kühleinrichtung 10, im vorliegenden Ausführungsbeispiel als sogenannter Vorbandkühler implementiert, zwischen einer Vorstraße 1 und einer Fertigstraße 2.

Die Vorstraße 1 und die Fertigstraße 2 weisen jeweils ein oder mehrere Walzgerüste 1a, 2a zum Walzen eine Walzguts auf, das entlang einer Förderrichtung F durch die Anlage transportiert wird. Als Walzgut sei im Weiteren ein Metallband B herangezogen. Die Vorstraße 1 dient vorzugsweise dazu, aus einer Bramme, beispielsweise aus einer Stranggießanlage kommend, zu einem Vorband zu walzen. Das Vorband wird nach Durchlaufen der Kühleinrichtung 10 von der Fertigstraße 2 auf die gewünschte Enddicke fertiggewalzt.

Das Fertigblech, das Vorband sowie alle Zwischenprodukte fallen gemeinsam unter die Bezeichnung "Metallband". Ferner umfasst die Bezeichnung "Metallband" sämtliche für das Walzen geeignete Metalle und Legierungen in Blechform, insbesondere Stahl und NE-Metalle, wie etwa Alu- oder Nickellegierungen.

In der Figur 1 ist beispielhaft das letzte Walzgerüst 1a der Vorstraße 1 sowie das erste Walzgerüst 2a der Fertigstraße 2 dargestellt. Hierbei sind räumliche Relationen wie "vor", "hinter", "erste", "letzte" usw. in Bezug auf die Förderrichtung F zu sehen.

Die Kühleinrichtung 10 weist eine Düsenanordnung 11 mit mehreren Düsen 11a auf. Die Düsenanordnung 11 definiert eine Durchlaufkühlstrecke, in der das Metallband B gezielt abgekühlt wird und die vorzugsweise unmittelbar hinter der Vorstraße 1 beginnt und unmittelbar vor der Fertigstraße 2 endet. Es sei jedoch darauf hingewiesen, dass durchaus auch weitere Aggregate, wie etwa ein Entzunderer, eine Wärmedämmhaube, eine Schere und dergleichen, im Bereich zwischen der Vorstraße 1 und der Fertigstraße 2 installiert sein können.

Die Düsenanordnung 11 weist ein Fluidsystem mit Pumpe(n), Verteilungsleitung(en), Ventil(en) und dergleichen auf, in der Figur 1 nicht näher dargestellt, das eingerichtet ist, um die Düsen 11a mit einem fluiden Kühlmedium, vorzugsweise Wasser oder ein Wassergemisch, zu versorgen. Die Düsen 11a sind eingerichtet, um das Kühlmedium auf das Metallband B, insbesondere die beiden Bandflächen, zu sprühen. Die Düsen 11a sind zu diesem Zweck geeignet positioniert und ausgerichtet, um das Metallband B mit einer variierbaren Menge an Kühlmedium, vorzugsweise abschnittsweise entlang der Kühlstrecke steuerbar, zu beaufschlagen.

Um die Kühlleistung in der Kühlstrecke gezielt steuern zu können, wie nachstehend im Detail erläutert, befinden sich vorzugsweise ein oder mehrere Temperaturmesseinrichtungen 20, 21 zwischen der Vorstraße 1 und der Fertigstraße 2. Im vorliegenden Beispiel ist eine erste Temperaturmesseinrichtungen 20 unmittelbar hinter der Vorstraße 1 und eine zweite Temperaturmesseinrichtungen 21 unmittelbar vor der Fertigstraße 2 angeordnet. Selbstverständlich können sich alternative oder weitere Temperaturmesseinrichtungen in der Kühlstrecke, in der Vorstraße 1 und/oder Fertigstraße 2 befinden, sowie etwaige Sensoren zur Bestimmung weiterer physikalischer Größen, wie etwa der Fördergeschwindigkeit das Metallbandes B, vorgesehen sein. Die Temperaturmesseinrichtungen 20 arbeiten vorzugsweise berührungslos und sind in der Regel so beschaffen, dass sie im Wesentlichen die Oberflächentemperatur des Metallbandes B ermitteln. Sofern die Oberflächentemperatur an einem oder mehreren Punkten zwischen der Vorstraße 1 und der Fertigstraße 2 bekannt ist, kann auf Temperaturmesseinrichtungen 20, 21 gegebenenfalls verzichtet werden.

Die Messdaten der Temperaturmesseinrichtungen 20, 21 sowie etwaiger weiterer Sensoren werden an eine Steuereinrichtung 30 gesendet, kabelgebunden oder drahtlos, wo sie mithilfe eines physikalischen Modells weiterverarbeitet werden, um daraus Regelungsgrößen zur Ansteuerung der Kühleinrichtung 10 zu erhalten. Die Steuerbefehle werden ebenfalls kabelgebunden oder drahtlos an die entsprechenden Aktuatoren, wie etwa Pumpen und/oder Ventile, der Kühleinrichtung 10 gesendet, wodurch die Kühlleistung der Kühleinrichtung 10 zeitlich und/oder räumlich entlang der Kühlstrecke variierbar ist, um das Metallband B so genau wie möglich auf die für die Fertigstraße 2 erforderliche Temperatur zu bringen.

Es sei darauf hingewiesen, dass der vorstehend dargelegte Anlagenaufbau nur beispielhaft ist. So ist die hierin beschriebene Prozessregelung für Kühleinrichtungen jedweder Art anwendbar, deren Aufgabe darin besteht, ein metallisches Produkt, insbesondere Walzgut, gezielt auf eine gewünschte Endtemperatur abzukühlen. So ist die Anordnung der Kühleinrichtung 10 nicht darauf beschränkt, dass diese einer Vorstraße 1 mit Walzgerüsten 1a nachgeordnet oder insbesondere zwischen einer Vorstraße 1 und einer Fertigstraße 2 angeordnet ist. Die Kühleinrichtung 10 kann beispielsweise auch zwischen zwei Walzgerüsten 1a einer Vorstraße 1 oder zwischen zwei Walzgerüsten 2a einer Fertigstraße 2 angeordnet sein.

Da die Temperaturen im Innern des Metallbandes B nicht gemessen werden können, findet ein physikalisches Modell zur Ermittlung der Temperaturen Anwendung. Mithilfe des Modells kann über ein Temperaturberechnungsprogramm die Temperaturverteilung im Metallband B in Abhängigkeit von den Prozessbedingungen ermittelt werden.

Zunächst werden das Modell und die Grundlagen des Temperaturberechnungsprogramms angegeben. Im Anschluss daran wird ein beispielhafter Prozessablauf zur Regelung der Kühleinrichtung 10 dargelegt.

Die Kernaufgabe des Temperaturberechnungsprogramms betrifft die Berechnung der Vorbandtemperatur, also die Temperaturverteilung im Metallband B im Moment des Einlaufs in die Kühleinrichtung 10, das zuvor gegebenenfalls die Vorstraße 1 durchlaufen hat. Die Berechnung erfolgt vorzugsweise über ein Finite-Differenzen-Verfahren. Das Metallband B wird zu diesem Zweck mathematisch in dünne Streifen zerlegt. Die Randbedingungen werden unter Berücksichtigung der Abmessungen von Kühlzonen der Kühleinrichtung 10, Mengen und Temperatur des Kühlmediums sowie der Umgebungstemperatur formuliert.

In die Berechnung der Temperaturverteilung gehen zudem Prozessgrößen, wie etwa die Bandgeschwindigkeit und die Oberflächentemperatur des Bandes sowie die Dicke und/oder die chemische Zusammensetzung des Metallbandes B, ein und finden insofern bei einer Änderung unmittelbar und sofort Eingang in die Berechnung. Als Ergebnis ergibt sich eine Temperaturverteilung im Metallband B.

Basis der Temperaturberechnung ist die instationäre Wärmegleichung, vgl. nachstehende Gleichung (1), die thermische Randbedingungen und das Gesetz von Fourier berücksichtigt, nach dem sich ein Wärmefluss in Richtung des Temperaturgefälles abhängig von der Wärmeleitfähigkeit *λ* einstellt. In die Gleichung gehen die Dichte *ρ* und die Enthalpie H des Werkstoffs ein. Die freiwerdende Energie während der Umwandlung kann mit der Wärmekapazität zu einer Gesamtenthalpie *H* zusammengefasst werden. Mit s sei die Ortskoordinate entlang der Dickenrichtung bezeichnet, und *T* gibt die berechnete Temperatur an. Dann gilt (vgl. Miettinen, S. Louhenkilpi; 1994; "Calculation of Thermophysical Properties of Carbon and Low Alloyed Steels for Modeling of Solidifaction Processes"): $ρ \frac{dH}{dt} - \frac{δ}{δs} \left(λ\frac{δT}{δs}\right) = 0$

Als notwendige Eingangsgrößen sind für die Berechnung der Temperaturverteilung die Wärmeleitung bzw. Wärmeleitfähigkeit *λ* und die Gesamtenthalpie *H* besonders wichtig, da diese Größen das Temperaturergebnis maßgeblich beeinflussen. Die Wärmeleitfähigkeit *λ* ist eine Funktion der Temperatur, der chemischen Zusammensetzung sowie des Phasenanteils und kann für die Reinphasen experimentell ermittelt werden. Die Enthalpie *H* ist jedoch nicht messbar und für bestimmte chemische Zusammensetzungen des Metallbandes B nur ungenau mit Näherungsgleichungen zu beschreiben. Eine etwaige numerische Lösung der obigen Differenzialgleichung (1) kann daher zu ungenauen Temperaturergebnissen führen. Die von außen zu- oder abfließende Energie (Wärmeübergang durch Konvektion) wird in den thermischen Randbedingungen berücksichtigt.

Um die Genauigkeit der Berechnung zu erhöhen, wird eine Bestimmung des Gesamtenthalpieverlaufs mit möglichst exakten Phasengrenzen angestrebt. Dazu wird die molare Enthalpie des Systems, hier des Metallbandes B, über die Gibbs-Energie gemäß nachstehender Gleichung $H = G - T {\left(\frac{\partial G}{\partial T}\right)}_{p}$ berechnet. Hierbei bezeichnet *H* die molare Enthalpie des Systems, *G* die molare Gibbs-Energie des Gesamtsystems und *T* die absolute Temperatur in Kelvin. Für eine Phasenmischung kann die Gibbs-Energie des Gesamtsystems über die Gibbs-Energien der Reinphasen sowie deren Phasenanteilen gemäß nachstehender Gleichung $G = {\sum }_{i} {ƒ}^{i} {G}^{i}$ berechnet werden. Hierbei bezeichnen *f^{φ}* den Phasenanteil der Phase *φ* und G*^{φ}* die molare Gibbs-Energie dieser Phase *φ*. Für die Austenit-, Ferrit- und Flüssigphase ergibt sich die Gibbs-Energie zu: ${G}^{ϕ} = {\sum }_{i = l}^{n} {x}_{i}^{ϕ} {G}_{i}^{ϕ} + RT {\sum }_{i = l}^{n} {x}_{i} ln {x}_{i} {+}^{E} {G}^{ϕ} {+}^{magn} {G}^{ϕ}$ ${}^{E} {G}^{φ} = \sum {x}_{i} {{x}_{j}}^{a} {{L}^{φ}}_{i , j} {\left({x}_{i}-{x}_{j}\right)}^{a} + \sum {x}_{i} {x}_{j} {x}_{k} {L}_{i , j , k}^{φ}$ ${}^{magn} {G}^{φ} = RT ln \left(1+β\right) ƒ \left(τ\right)$

In der Gleichung (4) entsprechen die Terme der Einzelelement-Energie, einem Beitrag für die ideale Mischung sowie einem Beitrag für die nicht-ideale Mischung (Gleichung 5)) und der magnetischen Energie (Gleichung (6)).

Im Detail bezeichnet *G^{φ}* die Gibbs-Energie einer Phase *φ*, *xᵢ^{φ}* bezeichnet den Molenbruch der *i*-ten Komponente der entsprechenden Phase *φ*, *Gᵢ^{φ}* bezeichnet die Gibbs-Energie der *i*-ten Komponente der entsprechenden Phase *φ*, *R* bezeichnet die allgemeine Gaskonstante, *T* bezeichnet die absolute Temperatur in Kelvin, *^{E}G^{φ}* bezeichnet die Gibbs-Energie für eine nicht-ideale Mischung, *^{magn}G^{φ}* bezeichnet die magnetische Energie des Systems, *a* bezeichnet einen Korrekturterm, und *^{a}L^{φ}*_{*i,*j} und *^{a}L^{φ}_{i,j,k}* bezeichnen Wechselwirkungsparameter verschiedener Ordnung des vom Metallband B gebildeten Gesamtsystems. Weiterhin bezeichnet *β* das magnetische Moment, und *f(τ)* bezeichnet den Anteil am Gesamtsystem in Abhängigkeit von der normierten Curietemperatur *τ* des vom Metallband B gebildeten Gesamtsystems.

Die Parameter der Terme der Gleichungen (6) bis (8) können beispielsweise einer Datenbank entnommen werden und zur Ermittlung der Gibbs-Energien beispielsweise einer Stahlzusammensetzung des Metallbandes B verwendet werden. Mit Hilfe einer mathematischen Ableitung ergibt sich daraus die Gesamtenthalpie dieser Stahlzusammensetzung.

Die Figur 2 ist ein Diagramm, das die Gibbs-Energie als Funktion der Temperatur für Reineisen darstellt. Aus der Figur 2 ist ersichtlich, dass die einzelnen Phasen Ferrit, Austenit und die Flüssigphase für einen charakteristischen Temperaturbereich ein Minimum annehmen, bei dem diese Phasen stabil sind.

Prinzipiell ist es damit möglich, für jede Stahlzusammensetzung ein Phasendiagramm zu erstellen. Mit den Gibbs-Energien werden jeweils die Phasenübergänge exakt ermittelt und die stabilen Phasenanteile dargestellt.

Ein solches Phasendiagramm ist für den Gleichgewichtszustand richtig. Da es sich bei dem Walzprozess in Verbindung mit dem Kühlprozess jedoch nicht um einen Gleichgewichtszustand, sondern um einen dynamischen Prozess handelt, müssen die Phasenumwandlungstemperaturen auch im dynamischen Fall berechnet werden. In der Kühleinrichtung 10 wird beispielsweise eine Kühlrate von 5 bis 20°C/s, bei Stahl von 5 bis 10°C/s, erreicht. Für solche und höhere Abkühlungen können die Phasenübergangstemperaturen nicht mehr aus dem jeweiligen Gleichgewichtsdiagramm abgeleitet werden. Es werden daher die sogenannten ZTU-Diagramme (Zeit-Temperatur-Umwandlungsdiagramme) herangezogen.

Die Figur 3 zeigt den Verlauf der Gesamtenthalpie nach Gibbs für einen kohlenstoffarmen Stahl bei bekannten Phasengrenzen.

Die Phasenumwandlungstemperaturen werden nun mittels Regressionsverfahren bestimmt. Die Regressionskoeffizienten stammen hierbei vorzugsweise aus einer Vielzahl unterschiedlicher ZTU-Diagramme. Die Gleichungen haben für ein Metallband B aus Stahl die Form: ${T}^{ϕ} = F \left(Analyse, Austenitkorngröße, Kühlrate\right)$ $\dot{T} = F \left(Analyse, Austenitkorngröße\right)$ genauer: ${T}^{Φ} = {a}_{0} + {\sum }_{i = 1}^{n} {a}_{i} {C}_{i} + {\sum }_{i = 1}^{n} {\sum }_{j = i}^{n} {b}_{ij} {C}_{i} {C}_{j} + {c}_{1} M + {c}_{2} \sqrt{\dot{T}} + {c}_{3} ln \left(\dot{T}\right)$ $log \left({\dot{T}}^{Φ}\right) = {a}_{0} + {\sum }_{i = 1}^{n} {a}_{i} {C}_{i} + {\sum }_{i = 1}^{n} {\sum }_{j = i}^{n} {b}_{ij} {C}_{i} {C}_{j} + {c}_{1} M$

Hierbei bezeichnet *T^{φ}* die Umwandlungstemperaturen, bei denen die Gefüge Ferrit, Perlit, Bainit oder Martensit gebildet oder die Bildung von Perlit beendet wird. *Ṫ* und *Ṫ^{φ}* geben die maximale Kühlrate an, bei der es zur Bildung von Ferrit oder Perlit kommt, ob die Struktur 100 % Ferrit und Perlit enthält oder ob es zur Bildung von 20, 80 oder 100% Martensit kommt. In den Gleichungen (9) und (10) bezeichnen *aᵢ bᵢⱼ* und *cᵢ* Regressionskonstanten und *Cᵢ, Cⱼ* die Konzentrationen der einzelnen Elemente in Gewichtsprozent. Mit *n* wird die Anzahl der berücksichtigten Analysebestandteile der chemischen Zusammensetzung des Metallbandes B bezeichnet. *M* ist die ASTM-Korngröße und kann Werte im Bereich von 1 bis 10 annehmen. Mit diesen Parametern ist es möglich, ein ZTU-Schaubild bzw. ZTU-Diagramm zu konstruieren.

Die Figur 4 zeigt ein beispielhaftes ZTU-Diagramm für einen kohlenstoffarmen Werkstoff, das mit den angegebenen Regressionsgleichungen bestimmt wurde.

Die Umwandlungskinetik zwischen den einzelnen Phasen lässt sich über einen diffusionskontrollierten Ansatz mit einer Enomoto-Gleichung wie folgt beschreiben: $\frac{{x}_{C}^{0} - {x}_{C}^{α}}{{x}_{C}^{γ} - {x}_{C}^{0}} {f}^{α} = \left\{1-\frac{6}{{π}^{2}}{\sum }_{n = 1}^{∞} \frac{1}{{n}^{2}} ∗ exp \left[-\frac{{n}^{2} {π}^{2} 4 \left({T}_{0}-T\right) {D}_{C}^{γ}}{{\left(1-{f}^{α}\right)}^{\frac{2}{3}} {d}^{2} \dot{T}}\right]\right\} \left(1-{f}^{α}\right)$

Hierbei bezeichnen *x_{c}⁰* die Kohlenstoffkonzentrationen im Volumen, *x_{c}^{α}* die Kohlenstoffkonzentrationen an der Phasengrenze auf der Ferritseite und *x_{c}^{λ}* die Kohlenstoffkonzentrationen an der Phasengrenze auf der Austenitseite. Die Kohlenstoffkonzentrationen werden aus den Gleichgewichtskonzentrationen berechnet, welche sich wiederum aus dem Gleichgewicht der chemischen Potentiale an den Phasengrenzen ergeben. *T₀* bezeichnet die Starttemperatur der Phasenumwandlung, *T* die aktuelle Temperatur des Metallbandes B, hier des Vorbandes aus Stahl, und *Ṫ* bezeichnet die Abkühlrate. Die Starttemperatur für die Phasenumwandlung wird aus den Regressionsgleichungen der ZTU-Diagramme ermittelt. *D_{c}^{y}* bezeichnet die Diffusionskonstante des Kohlenstoffs im Austenit gemäß $\begin{matrix}{D}_{C}^{γ} = \left(1+{y}_{C}^{γ}\right) ∗ \left[1+{y}_{C}^{γ}∗\left(1-{y}_{C}^{γ}\right)∗\frac{8339,9}{T}\right] ∗ 0,00453 \\ ∗ exp \left[-\left(\frac{1}{T}-0,0002221\right)∗\left(17767-26436∗{y}_{C}^{γ}\right)\right]\end{matrix}$ mit d als Austenitkorngröße.

Mit den so gewonnenen Temperaturen der Phasengrenzen und der Gefügeanteile kann die Gesamtenthalpie bestimmt werden. In der Fourier'schen Wärmeleitungsgleichung treten neben der Enthalpie auch die temperaturabhängige und phasenabhängige Wärmeleitung bzw. Wärmeleitfähigkeit und Dichte auf. Diese materialabhängigen Werte werden über Regressionsgleichungen für eine jede Gefügephase des Metallbandes B bestimmt.

Für eine exakte Temperaturberechnung und Steuerung der in der Kühleinrichtung 10 benötigten, d.h. zu versprühenden Mengen an Kühlmedium ist die Kenntnis dieser Materialgrößen wichtig.

Bei hohen Temperaturen kommt es an der Bandoberfläche des Metallbandes B zu einer Zunderbildung, die durch größere Liege- oder Pausenzeiten des Metallbandes B während des Umformprozesses verstärkt wird. Die sich bildende Zunderschicht vermindert die Wärmeabgabe des Metallbandes B durch Strahlung. Bei der Berechnung der Temperaturverteilung im Metallband B wird dieser sich aufgrund der Zunderschicht ergebende verminderte Wärmeübergang an die Umgebung berücksichtigt. Hierzu ist die Bestimmung der sich bildenden Zunderschicht notwendig, die wie Folge erfolgen kann:
Der Zuwachs der Zunderdicke *Dz* in einem Zeitschritt *dt* wird berechnet gemäß ${D}_{Z} \left(t+dt\right) = \sqrt{{D}_{Z} {\left(t\right)}^{2} + {F}_{Z} ⋅ dt}$ wobei *Dz(t)* die Zunderdicke zum Zeitpunkt *t, Fz* den Zunderfaktor und *dt* die Verzunderungszeit bezeichnen. Die "Verzunderungszeit" bezeichnet dabei den zeitlichen Abstand zweier Berechnungspunkte in Längsrichtung des Metallbandes B. Somit kann die Verzunderungszeit als $dt = \frac{{d}_{Z}}{υ}$ angegeben werden, wobei *v* die Fördergeschwindigkeit des Metallbandes B angibt, die bekannt und/oder messbar ist. Die Variable *dz* bezeichnet den in der Zeit *dt* zurückgelegten Weg. Der Zunderfaktor *Fz* wird abhängig von der Oberflächentemperatur des Metallbandes B und der chemischen Analyse seiner Materialzusammensetzung (Stahl) mit ${{F}_{Z = a ⋅ e}}^{- b ⋅ c%} ⋅ {{e}^{- c / T}}_{0}$ berechnet, wobei *Tₒ* die Oberflächentemperatur des Metallbandes B und C% die dimensionslose Konzentration von Kohlenstoff im Werkstoff bezeichnen. *a*, *b* und *c* sind aus der Literatur bekannte Koeffizienten; vgl. beispielsweise R. Viscorova, Untersuchung des Wärmeübergangs bei der Spritzwasserkühlung unter besonderer Berücksichtigung des Einflusses der Verzunderung, TU Clausthal, Dissertation, 2007.

Die vorstehend angegebene Gleichung (14) liefert besonders gute Ergebnisse für Metall, insbesondere Stahl, mit kleinen Siliziumanteilen, insbesondere kleiner 2 Gew.-%. In diesem Fall betragen die Koeffizienten beispielsweise: *a*=9.8*10⁷, *b*=2.08, *c*=17780.

Die Figur 5 ist ein Diagramm, das die Zunderdicke als Funktion der Verzunderungszeit bei unterschiedlichen Oberflächentemperaturen darstellt. Die Figur 6 ist ein Diagramm, das die Zunderdicke als Funktion der Anlagenlänge für verschiedene Kohlenstoffgehalte darstellt.

Die Zunderbildung hängt somit stark von der Analyse, insbesondere vom Kohlenstoffgehalt des Werkstoffs ab. Bei einem geringen Kohlenstoffgehalt wird mehr Zunder gebildet als bei einem höheren Kohlenstoffgehalt. So verzundert Reineisen stärker als ein Stahl mit einem höheren Kohlenstoffanteil. Das Zunderwachstum hängt zudem neben der Verzunderungszeit auch stark von der Oberflächentemperatur des Metallbandes B ab. Die Zunderschicht behindert die Wärmeabgabe des Metallbandes B.

Der Wärmeleitzahl des Zunders ist temperaturabhängig. Die Tabelle 1 enthält beispielhafte Werte, umfassend Wärmeleitfähigkeitswerte Lambda (*λ*) bei verschiedenen Temperaturen zum einen für die Zunderschicht und zum anderen für einen Werkstoff aus Stahl:

**[Tabelle 1]**

| | Lambda - Zunder [W/m*K] | | Lambda- Stahl [W/m*K] |
|---|---|---|---|
| 900°C | | 1.35 | 28 |
| 1000°C | | 1.6 | 29 |
| 1200°C | | 2.1 | 31 |

Die Wärmeleitzahl der Zunderschicht ist wesentlich kleiner als die des Stahlwerkstoffs. Der Wärmedurchgangskoeffizient des Zunders ist definiert als: ${α}_{z} \left({D}_{z}, {λ}_{z}\right) = \left(\frac{{λ}_{z}}{{D}_{z}}\right)$

Hierbei bezeichnen *α_{Z}*(*D_{Z},λ_{Z}*) den Wärmedurchgangskoeffizient des Zunders, *D_{Z}* die Dicke des Zunders und *λ_{Z}* die Wärmeleitzahl (Wärmeleitfähigkeit) des Zunders.

Mit dem Wärmedurchgangskoeffizienten des Zunders kann über die Wärmebilanz die Oberflächentemperatur der Zunderschicht *Tz* berechnet werden und hieraus die Wärmeabstrahlung des Metallbandes B an die Umgebung ermittelt werden. Die Zunderschicht vermindert somit die Abkühlung des Metallbandes B.

Eine genaue Kenntnis des Verhaltens der Zunderschicht ist wichtig für die korrekte Berechnung der Temperaturentwicklung in der Kühleinrichtung 10.

Die Figur 7a ist ein Diagramm, das beispielhaft einen berechneten und gemessenen Temperaturverlauf als Funktion der Zeit ohne Berücksichtigung des Zundereinflusses zeigt. Hier ist eine große Abweichung zwischen Messung und Berechnung zu erkennen. Demgegenüber zeigt die Figur 7b den berechneten und gemessenen Temperaturverlauf als Funktion der Zeit unter Berücksichtigung des Zundereinflusses. Es ist eine gute Übereinstimmung zwischen Berechnung und Experiment zu erkennen.

Im Folgenden wird ein beispielhafter Prozessablauf zur Anwendung des Modells, d.h. zur Ermittlung der Temperaturverteilung im Metallband B, und zur Regelung bzw. Ansteuerung der Kühleinrichtung 10 anhand des Flussdiagramms der Figur 8 beschrieben:
Eingangs- bzw. Regelungsgrößen des Modells sind die Oberflächentemperaturen des Metallbandes B, die durch die Temperaturmesseinrichtungen 20, 21 ermittelt werden. Bei Vorgabe einer Oberflächentemperatur als Sollwert am Ausgang der Kühleinrichtung 10 berechnet das Temperaturberechnungsmodell in der Steuereinrichtung 30 die Kühlwassermenge, die für die Erreichung der gewünschten Oberflächentemperatur des die Kühleinrichtung 10 durchlaufenden Metallbandes B erforderlich ist. Die berechneten Werte der Temperaturverteilung im Metallband B sind sofort sichtbar sowie für die Steuerung- und/oder Regelung der Kühleinrichtung 10 und gegebenenfalls der nachgeschalteten Fertigstraße 2 der Walzstraße verwendbar. Die Werte für die Temperaturverteilung werden bei jeder neuen zyklischen bzw. iterativen Berechnung aktualisiert.

Zunächst findet in einem ersten Schritt A1 eine Vorbereitung des Prozesses statt, die umfasst: Berechnen der Gibbs-Energie und des Enthalpieverlaufs für jede Phase und jede Temperatur; Bestimmen des Zunderfaktors; Erstellen eines ZTU-Diagramms; und Bestimmen der Wärmeleitzahl und Dichte für alle Reinphasen als Funktion der Temperatur aus Regressionsgleichungen.

Anschließend wird in einem Schritt A2 das Berechnungsnetz für die aktuelle Bandgeometrie (Bandbreite und Banddicke) erstellt.

Im nachfolgenden Schritt A3 werden die Anfangsbedingungen für die anschließende Iteration festgelegt. So wird die Werkstücktemperatur bzw. Walzguttemperatur *T* hinter der Vorstraße 1 für alle Berechnungsknoten auf einen Anfangswert *T0* gesetzt. Die Zunderdicke wird auf 0 mm und die mittlere Kühlrate beispielsweise auf 5 K/s als Defaultwert gesetzt.

Mit dem Schritt A4 beginnt die Iteration mit: Bestimmen der Phasengrenzen und Gefügeanteile aus dem ZTU-Diagramm für die aktuelle mittlere Kühlrate; Berechnen der Enthalpie als Funktion der Temperatur aus den Enthalpien der Reinphasen und der Phasenverteilung; und Berechnen der Wärmeleitzahlen und Dichten aus den Reinphasen und der Phasenverteilung.

Im Schritt A5 wird für alle Berechnungsknoten die Enthalpie H aus der aktuellen Knotentemperatur *T* bestimmt.

Im Schritt A6 wird die Gleichung (1) zur Berechnung des gesamten Verlaufs der Enthalpie und Temperatur über der Zeit numerisch gelöst.

Im Anschluss daran wird in F1 die Abweichung Sollwert vom Istwert der Oberflächentemperatur bestimmt und mit einem Schwellwert bzw. einer Toleranz (beispielsweise ±2°C) verglichen. Befindet sich die Abweichung innerhalb der Toleranz ("ja"), erfolgt im Schritt A8 der nächste Iterationsschritt. Liegt die Abweichung außerhalb der Toleranz ("nein") findet vor dem nächste Iterationsschritt gemäß A8 eine Anpassung/Änderung des Betriebs der Kühleinrichtung 10 statt, vorzugsweise eine Anpassung der von den Düsen 11a ausgegebenen Menge an Kühlmedium.

Das hierin dargelegte Verfahren ermöglicht es, durch Regelung der Kühleinrichtung 10 während des Walzens ohne Pausenzeiten die optimale Einlauftemperatur des Metallbandes B in die Fertigstraße 2 einzustellen. Je nach Anwendung, d.h. je nach ablaufendem Umformprozess, bedeutet dies eine Vermeidung nicht notwendiger Produktivitätsverluste. Durch die Kühleinrichtung 10, insbesondere als Vorbandkühlung, werden Oberflächendefekte durch Zunderbildung reduziert.

Das Temperaturberechnungsmodel und dessen Implementierung als Verfahren oder in der Steuereinrichtung 30 ermöglicht eine Berechnung der Temperaturverteilung innerhalb des Metallbandes B in der Kühleinrichtung 10 mit höherer Genauigkeit, wodurch eine werkstoffabhängige, optimale Menge des Kühlmediums, vorzugsweise Wasser, in der Kühleinrichtung 10 eingestellt und kontrolliert werden kann. Da die Gesamtenthalpie als Eingangsgröße bei der Temperaturberechnung für nahezu alle gegenwertig weltweit hergestellten Werkstoffe mit den Gibbs-Energien angegeben werden kann und die Umwandlungstemperaturen über berechnete ZTU-Diagramme sehr genau bestimmt werden können, kann die Temperaturberechnung besonders genau und mit größtmöglicher Sicherheit der Eingangsdaten durchgeführt werden.

Ferner ermöglicht das Verfahren eine Homogenisierung von Temperaturungleichmäßigkeiten im Metallband B (Vorband) über die Länge und/oder die Breite über eine definiert einstellbare Kühlungsleistung der Kühleinrichtung 10.

Ferner berücksichtigt das Verfahren die Zunderbildung und enthält eine Berechnung der Zunderschichtdicke auf dem Metallband B, wodurch die Berechnung der Wärmeabgabe des Metallbandes B vor und nach der Kühlung optimiert wird.

Die zur Regelung der Kühleinrichtung 10 berechneten Daten können an ein Preset-Modell der etwaigen nachfolgenden Fertigstraße 2 weitergegeben werden (beispielsweise kalorische Mitteltemperatur, Korngröße, o.ä.).

Mit dem hierin dargelegten Verfahren können die zur Kühlung benötigten Kühlmedium-Mengen in der Kühleinrichtung 10 so bestimmt und geregelt werden, dass die im Einlauf der Fertigstraße 2 benötigte Einlauftemperatur exakt erreicht wird. Zudem können gezielt niedrige Einlauftemperaturen zur Erhöhung der Walzgeschwindigkeit und damit Produktionserhöhung eingesetzt werden.

Auch wenn sich viele hierin angegebenen Merkmale und Zahlenbeispiele auf ein Metallband B aus Stahl beziehen, so sind alle Arten von geeigneten Metallbändern B, beispielsweise aus einer Aluminium-, Nickel- oder Kupferlegierung, umfasst. Auch auf Metallbänder B solcher Materialien sind das hierin dargelegte Modell sowie dessen Anwendung als Verfahren und in der Steuereinrichtung 30 anwendbar.

### Bezugszeichenliste

- 1: Vorstraße
- 1a: Walzgerüst
- 2: Fertigstraße
- 2a: Walzgerüst
- 10: Kühleinrichtung
- 11: Düsenanordnung
- 11a: Düse
- 20: Temperaturmesseinrichtung
- 21: Temperaturmesseinrichtung
- 30: Steuereinrichtung
- B: Metallband
- F: Förderrichtung

## Patentansprüche

1. Verfahren zur Steuerung einer Kühleinrichtung (10), die zur Temperierung eines Walzguts, vorzugsweise Metallbandes (B), das die Kühleinrichtung (10) entlang einer Förderrichtung (F) durchläuft, eingerichtet ist, wobei die Kühleinrichtung (10) vor einer Walzstraße angeordnet ist und das Verfahren umfasst:
Ermitteln einer Gesamtenthalpie des durch das Walzgut gebildeten Systems;
Ermitteln eines Maßes für die Zunderbildung, das vorzugsweise einen Zunderfaktor, der von der chemischen Zusammensetzung sowie der Oberflächentemperatur des Walzguts abhängt, umfasst;
Berechnen einer Temperaturverteilung und/oder Durchschnittstemperatur im Walzgut auf Basis eines Temperaturberechnungsmodells, in das die ermittelte Gesamtenthalpie sowie das Maß für die Zunderbildung eingehen; und
Einstellen einer Kühlleistung der Kühleinrichtung (10) unter Berücksichtigung der berechneten Temperaturverteilung und/oder Durchschnittstemperatur im Walzgut.

2. Verfahren nach Anspruch 1, **dadurch gekennzeichnet, dass** die Gesamtenthalpie des Walzguts aus der Summe der freien molaren Enthalpien aller im Walzgut vorhandenen Reinphasen und/oder Phasenanteilen berechnet wird.

3. Verfahren nach Anspruch 1 oder 2, **dadurch gekennzeichnet, dass** das Temperaturberechnungsmodell auf einer nicht-stationären Wärmegleichung beruht, vorzugsweise auf einer partiellen Differenzialgleichung, welche die räumliche Temperaturverteilung im Walzgut mit der zeitlichen Entwicklung der Gesamtenthalpie in Beziehung setzt.

4. Verfahren nach einem der vorigen Ansprüche, **dadurch gekennzeichnet, dass** die Abfolge aus Ermittlung der Gesamtenthalpie, Berechnung der Temperaturverteilung und/oder Durchschnittstemperatur sowie Einstellung der Kühlleistung iterativ erfolgt, so dass eine Annäherung an eine angestrebte Temperaturverteilung und/oder Durchschnittstemperatur im Walzgut erfolgt.

5. Verfahren nach einem der vorigen Ansprüche, **dadurch gekennzeichnet, dass** die Einstellung der Kühlleistung der Kühleinrichtung (10) so erfolgt, dass die Kühlleistung geändert wird, sofern die berechnete Temperaturverteilung oder ein Temperaturwert daraus, vorzugsweise eine Durchschnittstemperatur oder Oberflächentemperatur, um eine Toleranz oder mehr von einem entsprechenden Sollmaß abweicht, und die Kühlleistung andernfalls nicht geändert wird.

6. Verfahren nach einem der vorigen Ansprüche, **dadurch gekennzeichnet, dass** die Kühleinrichtung (10) eine Düsenanordnung (11) mit mehreren Düsen (11a) aufweist, die eingerichtet ist, um die Düsen (11a) mit einem fluiden Kühlmedium, vorzugsweise Wasser oder ein Wassergemisch, zu versorgen, wobei die Kühlleistung der Kühleinrichtung (10) durch die von den Düsen (11a) ausgegebene Menge an Kühlmedium eingestellt wird.

7. Verfahren nach einem der vorigen Ansprüche, **dadurch gekennzeichnet, dass** eine oder mehrere Temperaturmesseinrichtungen (20, 21) vorgesehen sind, deren Messwerte in die Ermittlung der Gesamtenthalpie und/oder Ermittlung des Maßes für die Zunderbildung und/oder auf andere Weise in das Temperaturberechnungsmodell eingehen.

8. Verfahren nach einem der vorigen Ansprüche, **dadurch gekennzeichnet, dass** die Kühleinrichtung (10) zwischen einer Vorstraße (1) und einer Fertigstraße (2) angeordnet ist, die jeweils ein oder mehrere Walzgerüste zum Walzen des Walzguts aufweisen.

9. Verfahren nach einem der vorigen Ansprüche, **dadurch gekennzeichnet, dass** mit der auf dem Temperaturberechnungsmodell beruhenden Berechnung der Temperaturverteilung und/oder Durchschnittstemperatur im Walzgut die Einlauftemperatur des Walzguts in eine der Kühleinrichtung (10) nachgeschaltete Walzstraße, vorzugsweise Fertigstraße (2), berechnet wird.

10. Verfahren nach einem der vorigen Ansprüche, **dadurch gekennzeichnet, dass** bei der Berechnung der Gesamtenthalpie Phasenumwandlungstemperaturen mittels eines Regressionsverfahrens ermittelt werden, das Regressionskoeffizienten verwendet, die vorzugsweise aus einem berechneten oder empirisch erhaltenen ZTU-Diagramm gewonnen werden.

11. Verfahren nach einem der vorigen Ansprüche, **dadurch gekennzeichnet, dass** im Rahmen des Temperaturberechnungsmodells die Gesamtenthalpie als freie molare Gesamtenthalpie H des Walzguts mittels der Gibbs-Energie G bei kon- stantem Druck *p* nach der Gleichung $H = G - T \left(\frac{\partial G}{\partial T}\right) p$ ermittelt wird, wobei *T* die absolute Temperatur in Kelvin bezeichnet.

12. Verfahren nach einem der vorigen Ansprüche, **dadurch gekennzeichnet, dass** im Rahmen des Temperaturberechnungsmodells die Gibbs-Energie G des Gesamtsystems als Summe der Gibbs-Energien der Reinphasen sowie deren Phasenanteilen nach der Gleichung $G = {\sum }_{i} {ƒ}^{i} {G}^{i}$ ermittelt wird, wobei f den Gibbs-Energieanteil der jeweiligen Phase oder des jeweiligen Phasenanteils am Gesamtsystem und *Gⁱ* die Gibbs-Energie der je-
weiligen Reinphase oder des jeweiligen Phasenanteils des Systems bezeichnen, wobei
das Walzgut vorzugsweise aus Stahl besteht, mit Anteilen an Austenit-, Ferrit- und Flüssigphase, und die Gibbs-Energie der jeweiligen Phasen in diesem Fall nach folgender Gleichung ${G}^{ϕ} = {\sum }_{i = 1}^{n} {x}_{i}^{ϕ} {G}_{i}^{ϕ} + RT {\sum }_{i = 1}^{n} {x}_{i} ln {x}_{i} + G ϕ E + G ϕ magn$
ermittelt wird, wobei *G^{φ}* die Gibbs-Energie einer jeweiligen Phase *φ*, *xᵢ^{φ}* den Molenbruch der i-ten Komponente der jeweiligen Phase *φ*, *Gᵢ^{φ}* die Gibbs-Energie der *i*-ten Komponente der jeweiligen Phase *φ*, *R* die allgemeine Gaskonstante, *T* die absolute Temperatur in Kelvin, *^{E}G^{φ}* die Gibbs-Energie für eine nicht-ideale Mischung und *^{magn}G^{φ}* die magnetische Energie
des Systems bezeichnen, wobei
die Gibbs-Energie für eine nicht-ideale Mischung *^{E}G^{φ}* vorzugsweise nach der Gleichung $G E {}^{φ} = \sum {x}_{i} {x}_{j} L a {{}^{φ}}_{i , j} {( {x}_{i} - {x}_{j} )}^{a} + \sum {x}_{i} {x}_{j} {x}_{k} {L}_{i , j , k}^{φ}$
ermittelt wird, wobei *xᵢ* den Molenbruch der *i*-ten Komponente, *xⱼ* den Molenbruch der *j*-ten Komponente, *xₖ* den Molenbruch der *k*-ten Komponente, *a* einen Korrekturterm, *^{a}L^{φ}_{i,j}* und *^{a}L^{φ}_{i,j,k}* Wechselwirkungsparameter verschiedener Ordnung des vom Walzgut gebildeten Gesamtsystems bezeichnen, wobei
der Anteil der magnetischen Energie *^{mag}G^{φ}* vorzugsweise nach der Gleichung $G ϕ magn = R T ln \left(1+β\right) ƒ \left(τ\right)$
ermittelt wird, wobei *R* die allgemeine Gaskonstante, *T* die absolute Temperatur in Kelvin, *β* das magnetische Moment und f(r) den Anteil am Gesamtsystem in Abhängigkeit von der normierten Curietemperatur *τ* des vom Walzgut gebildeten Gesamtsystems bezeichnen, und
vorzugsweise die Umwandlungskinetik der Phasen über einen diffusionskontrollierten Ansatz gemäß der Enomoto-Gleichung bestimmt wird.

13. Verfahren nach einem der vorigen Ansprüche, **dadurch gekennzeichnet, dass** im Rahmen des Temperaturberechnungsmodells die Dicke des sich nach einer Zeitspanne auf dem Walzgut gebildeten Zunders gemäß nachfolgender Berechnungsformel ${D}_{Z} \left(t+dt\right) = \sqrt{{D}_{Z} {\left(t\right)}^{2} + {F}_{Z} ⋅ dt}$ mit $dt = \frac{{d}_{Z}}{υ}$
bestimmt wird, wobei *Dz(t)* die Dicke des Zunders, *t* die Zeit, *dt* die Zeitspanne, *Fz* der Zunderfaktor, *v* die Fördergeschwindigkeit des Walzguts und *d_{Z}* eine in der Zeitspanne *dt* mit der Fördergeschwindigkeit *v* zurückgelegte Weglänge bezeichnen, wobei
der Zunderfaktor *Fz* abhängig von der Oberflächentemperatur des Walzguts und dessen chemischer Zusammensetzung vorzugsweise gemäß der Gleichung ${{F}_{Z = a ⋅ e}}^{- b ⋅ c%} ⋅ {{e}^{- c/T}}_{0}$
berechnet wird, wobei *Tₒ* die Oberflächentemperatur des Walzguts und *C*% die dimensionslose Konzentration von Kohlenstoff im Werkstoff des Walzguts, *a*, *b* und *c* Koeffizienten bezeichnen, vorzugsweise mit *a*=9.8*10⁷, *b*=2.08, *c*=17780, und
der Wärmedurchgangskoeffizient des Zunders vorzugsweise gemäß der Gleichung ${α}_{z} \left({D}_{z}, {λ}_{z}\right) = \left(\frac{{λ}_{z}}{{D}_{z}}\right)$
berücksichtigt wird, wobei *α_{z}*(*D_{z}*,*λ_{z}*) der Wärmedurchgangskoeffizient des Zunders, *D_{z}* die Dicke des Zunders und *λ_{z}* die Wärmeleitzahl des Zunders bezeichnen.

14. Steuereinrichtung (30) zur Steuerung einer Kühleinrichtung (10), die zur Temperierung eines Walzguts, vorzugsweise Metallbandes (B), das die Kühleinrichtung (10) entlang einer Förderrichtung (F) durchläuft, eingerichtet ist, wobei die Steuereinrichtung (30) zur Durchführung eines Verfahrens nach einem der vorigen Ansprüche eingerichtet ist.

## Claims

1. Method of controlling a cooling device (10) which is arranged for temperature control of rolling material, preferably metal strip (B), running through the cooling device (10) along a conveying direction (F), wherein the cooling device (10) is preferably arranged in front of a rolling train and wherein the method comprises:
determining a total enthalpy of the system formed by the rolling material;
determining a measure for the scale formation, which measure preferably comprises a scale factor dependent on the chemical composition and the surface temperature of the rolling material;
calculating a temperature distribution and/or average temperature in the rolling material on the basis of a temperature computation model into which the determined total enthalpy and the measure for the scale formation enter; and
setting a cooling performance of the cooling device (10) with consideration of the calculated temperature distribution and/or average temperature in the rolling material.

2. Method according to claim 1, **characterised in that** the total enthalpy of the rolling material is calculated from the sum of the free molar enthalpies of all pure phases and/or phase components present in the rolling material.

3. Method according to claim 1 or 2, **characterised in that** temperature computation model is based on a non-stationary thermal equation, preferably on a partial differential equation, which correlates the spatial temperature distribution in the rolling material with the development of the total enthalpy over time.

4. Method according to any one of the preceding claims, **characterised in that** the sequence of determining the total enthalpy, calculating the temperature distribution and/or average temperature and setting the cooling performance takes place iteratively so that an approximation to a desired temperature distribution and/or average temperature in the rolling material takes place.

5. Method according to any one of the preceding claims, **characterised in that** the setting of the cooling performance of the cooling device (10) is carried out in such a way that the cooling performance is changed insofar as the calculated temperature distribution or a temperature value therefrom, preferably an average temperature or surface temperature, differs from a corresponding target measure by a tolerance or greater, and otherwise the temperature performance is not changed.

6. Method according to any one of the preceding claims, **characterised in that** the cooling device (10) comprises a nozzle arrangement (11) with a plurality of nozzles (11a), the nozzle arrangement being arranged to supply the nozzles (11a) with a fluid cooling medium, preferably water or a water mixture, wherein the cooling performance of the cooling device (10) is set by the quantity of cooling medium delivered by the nozzles (11a).

7. Method according to any one of the preceding claims, **characterised in that** one or more temperature measuring devices (20, 21) are provided, the measurement values of which are included in the determination of the total enthalpy and/or determination of the measure for the scale formation and/or in another way in the temperature computation model.

8. Method according to any one of the preceding claims, **characterised in that** the cooling device (10) is arranged between a roughing train (1) and a finishing train (2), which each comprise one or more roll stands for rolling the rolling material.

9. Method according to any one of the preceding claims, **characterised in that** the entry temperature of the rolling material into a rolling train, preferably finishing train (2), downstream of the cooling device (10) is calculated by the calculation, which is based on the temperature computation model, of the temperature distribution and/or average temperature in the rolling material.

10. Method according to any one of the preceding claims, **characterised in that**, for the calculation of the total enthalpy, phase conversion temperatures are determined by means of a regression method, which uses regression coefficients, which are preferably obtained from a calculated or empirically obtained time-temperature conversion diagram.

11. Method according to any one of the preceding claims, **characterised in that** the total enthalpy is determined within the framework of the temperature computation model as a free molar total enthalpy *H* of the rolling material by means of the Gibbs energy *G* at constant pressure *p* according to the equation $H = G - T \left(\frac{\partial G}{\partial T}\right) p$ wherein
*T* denotes the absolute temperature in Kelvin.

12. Method according to any one of the preceding claims, **characterised in that** the Gibbs energy *G* of the total system is determined within the framework of the temperature computation model as the sum of the Gibbs energies of the pure phases as well as the phase components thereof in accordance with the equation $G = {\sum }_{i} {f}^{i} {G}^{i}$ wherein
*fⁱ* denotes the Gibbs energy component of the respective phase or the respective phase component of the total system and *G'* denotes the Gibbs energy of the respective pure phase or the respective phase component of the system,
wherein
the rolling material preferably consists of steel, with components of austenite phase, ferrite phase and liquid phase, and the Gibbs energy of the respective phases is in this case determined in accordance with the following equation ${G}^{∅} = {\sum }_{i = 1}^{n} {x}_{i}^{∅} {G}_{i}^{∅} + RT {\sum }_{i = 1}^{n} {x}_{i} 1 n {x}_{i} + G ∅ E + G ∅ magn$
wherein
*G^{Φ}* denotes the Gibbs energy of a respective phase *Φ*,
*xᵢ^{Φ}* denotes the mole fraction of the *i*-th component of the respective phase *Φ*,
*Gᵢ^{Φ}* denotes the Gibbs energy of the *i*-th component of the respective phase *Φ*,
*R* denotes the general gas constant,
*T* denotes the absolute temperature in Kelvin,
*^{E}G^{Φ}* denotes the Gibbs energy for a non-ideal mixture and
*^{magn}G^{Φ}* denotes the magnetic energy of the system,
wherein
the Gibbs energy for a non-ideal mixture *^{E}G^{Φ}* is preferably determined in accordance with the following equation $G ∅ E = \sum {x}_{i} {x}_{j} L ∅ a i , j {\left({x}_{i}-{x}_{j}\right)}^{a} + \sum {x}_{i} {x}_{j} {x}_{k} {L}_{i , j , k}^{∅}$
wherein
*xᵢ* denotes the mole fraction of the *i*-th component,
*xⱼ* denotes the mole fraction of the *j*-th component,
*xₖ* denotes the mole fraction of the *k*-th component,
a denotes a correction term,
*^{a}L^{Φ}_{i,j}* and *^{a}L^{Φ}_{i,j,k}* denote interaction parameters of different order of the total system formed by the rolling material,
wherein
the proportion of magnetic energy *^{mag}G^{Φ}* is determined preferably in accordance with the equation $G ∅ magn = RT 1 n \left(1+β\right) f \left(τ\right)$
wherein
*R* denotes the general gas constant,
*T* denotes the absolute temperature in Kelvin,
*β* denotes the magnetic moment and
*f(τ)* denotes the component at the total system in dependence on the normalised Curie temperature τ of the total system formed by the rolling material, and
the conversion kinematics of the phases are preferably determined by way of a diffusioncontrolled statement according to the Enomoto equation.

13. Method according to any one of the preceding claims, **characterised in that** the thickness of the scale formed on the rolling material after a time period is determined within the framework of the temperature computation model in accordance with the following computation formula ${D}_{Z} \left(t+dt\right) = \sqrt{{D}_{Z} {\left(t\right)}^{2} + {F}_{Z} ⋅ dt}$ wherein $dt = \frac{{d}_{Z}}{ϑ}$ wherein
*D_{z}(t)* denotes the thickness of the scale,
*t* denotes the time,
*dt* denotes the time period,
*F_{Z}* denotes the scale factor,
*v* denotes the conveying speed of the rolling material and
*dz* denotes a path length covered in the time period *dt* at the conveying speed *v,*
wherein
the scale factor *F_{Z}* is calculated in dependence on the surface temperature of the rolling material and the chemical composition thereof preferably in accordance with the equation ${F}_{Z} = a ⋅ {e}^{- b ⋅ c%} ⋅ {{e}^{- c/T}}_{0}$
wherein
*T₀* denotes the surface temperature of the rolling material,
*c%* denotes the dimensionless concentration of carbon in the material of the rolling material and
*a*, *b* and *c* denote coefficients, preferably wherein *a* = *9.8*10⁷, b* = *2.08* and *c* = *17780,* and
the thermal transfer coefficient of the scale is taken into consideration preferably in accordance with the equation ${α}_{Z} \left({D}_{Z}, {λ}_{Z}\right) = \left(\frac{{λ}_{Z}}{{D}_{Z}}\right)$
wherein
*α_{Z}(D_{Z},λ_{Z})* denotes the thermal transfer coefficient of the scale,
*D_{Z}* denotes the thickness of the scale and
*λ_{Z}* denotes the thermal conductivity of the scale.

14. Control device (30) for controlling a cooling device (10), which is arranged for temperature control of a rolling material, preferably metal strip (B), which runs through the cooling device (10) along a conveying direction (F), wherein the control device (30) is arranged for carrying out a method according to any one of the preceding claims.

## Revendications

1. Procédé de commande d'un dispositif de refroidissement (10), qui est conçu pour tempérer un produit laminé, de préférence une bande métallique (B), qui traverse le dispositif de refroidissement (10) le long d'une direction de transport (F), le dispositif de refroidissement (10) étant disposé en amont d'un train de laminage et le procédé comprenant les étapes consistant à :
Déterminer une enthalpie totale du système formé par le produit laminé ;
Déterminer une mesure pour la formation de calamine, qui comprend de préférence un facteur de calaminage qui dépend de la composition chimique ainsi que de la température de surface du produit laminé ;
calculer une répartition de température et/ou une température moyenne dans le produit laminé sur la base d'un modèle de calcul de température, dans lequel entrent l'enthalpie totale déterminée ainsi que la mesure pour la formation de calamine ;
régler une capacité de refroidissement du dispositif de refroidissement (10) en tenant compte de la répartition de température calculée et/ou de la température moyenne dans le produit laminé.

2. Procédé selon la revendication 1, **caractérisé en ce que** l'enthalpie totale du produit laminé est calculée à partir de la somme des enthalpies molaires libres de toutes les phases pures et/ou des fractions de phase présentes dans le produit laminé.

3. Procédé selon la revendication 1 ou 2, **caractérisé en ce que** le modèle de calcul de la température est basé sur une équation thermique non stationnaire, de préférence sur une équation différentielle partielle, qui met en relation la répartition spatiale de la température dans le produit laminé avec l'évolution dans le temps de l'enthalpie totale.

4. Procédé selon l'une des revendications précédentes, **caractérisé en ce que** la succession de la détermination de l'enthalpie totale, du calcul de la répartition de température et/ou de la température moyenne ainsi que du réglage de la capacité de refroidissement s'effectue de manière itérative, de sorte à se rapprocher d'une répartition de température visée et/ou d'une température moyenne dans le produit laminé.

5. Procédé selon l'une des revendications précédentes, **caractérisé en ce que** le réglage de la capacité de refroidissement du dispositif de refroidissement (10) s'effectue de telle sorte que la capacité de refroidissement est modifiée dans la mesure où la répartition de température calculée ou une valeur de température de celle-ci, de préférence une température moyenne ou une température de surface, s'écarte d'une tolérance ou plus d'une mesure de consigne correspondante, et la capacité de refroidissement n'est pas modifiée dans le cas contraire.

6. Procédé selon l'une des revendications précédentes, **caractérisé en ce que** le dispositif de refroidissement (10) présente un agencement de buses (11) comportant plusieurs buses (11a), qui est configuré pour alimenter les buses (11a) avec un fluide de refroidissement, de préférence de l'eau ou un mélange d'eau, dans lequel la capacité de refroidissement du dispositif de refroidissement (10) est réglée par la quantité de fluide de refroidissement distribuée par les buses (11a).

7. Procédé selon l'une des revendications précédentes, **caractérisé en ce qu'**il est prévu un ou plusieurs dispositifs de mesure de la température (20, 21) dont les valeurs mesurées entrent dans la détermination de l'enthalpie totale et/ou dans la détermination de la mesure de la formation de calamine et/ou d'une autre manière dans le modèle de calcul de la température.

8. Procédé selon l'une des revendications précédentes, **caractérisé en ce que** le dispositif de refroidissement (10) est disposé entre un train dégrossisseur (1) et un train finisseur (2), dont chacun comporte une ou plusieurs cages de laminoir pour laminer le produit laminé.

9. Procédé selon l'une des revendications précédentes, **caractérisé en ce que** le calcul de la répartition de température et/ou de la température moyenne dans le produit laminé, basé sur le modèle de calcul de la température, permet de calculer la température d'entrée du produit laminé dans un train de laminage, de préférence un train finisseur (2), placé en aval du dispositif de refroidissement (10).

10. Procédé selon l'une des revendications précédentes, **caractérisé en ce que**, lors du calcul de l'enthalpie totale, des températures de transformation de phase sont déterminées au moyen d'un procédé de régression qui utilise des coefficients de régression qui sont de préférence obtenus à partir d'un diagramme TTT calculé ou obtenu de manière empirique.

11. Procédé selon l'une des revendications précédentes, **caractérisé en ce que**, dans le cadre du modèle de calcul de la température, l'enthalpie totale est déterminée en tant qu'enthalpie molaire totale libre *H* du produit laminé au moyen de l'énergie de Gibbs *G* à pression constante *p* selon l'équation $H = G - T {\left(\frac{\partial G}{\partial T}\right)}_{p}$ où *T* désigne la température absolue en kelvins.

12. Procédé selon l'une des revendications précédentes, **caractérisé en ce que**, dans le cadre du modèle de calcul de la température, l'énergie de Gibbs *G* du système global est déterminée comme la somme des énergies de Gibbs des phases pures ainsi que de leurs parts de phase selon l'équation $G = {\sum }_{i} {ƒ}^{i} {G}^{i}$
où f désigne la part d'énergie de Gibbs de la phase respective ou de la part de phase respective dans le système global et *Gⁱ* désigne l'énergie de Gibbs de la phase pure respective ou de la part de phase respective du système, où le produit laminé est de préférence constitué d'acier, avec des proportions de phase austénitique, de phase ferritique et de phase liquide, et l'énergie de Gibbs des phases respectives dans ce cas est calculée selon l'équation suivante ${G}^{ϕ} = {\sum }_{i = 1}^{n} {x}_{i}^{ϕ} {G}_{i}^{ϕ} + RT {\sum }_{i = 1}^{n} {x}_{i} ln {x}_{i} + G ϕ E + G ϕ magn$
où *G^{ø}* désigne l'énergie de Gibbs d'une phase ø respective, *xᵢ^{ø}* la fraction molaire du *i*-ème composant de la phase *ø* respective, *Gᵢ^{ø}* l'énergie de Gibbs du *i*-ème composant de la phase *ø* respective, *R* la constante générale des gaz, *T* la température absolue en Kelvin, *^{E}G^{ø}* l'énergie de Gibbs pour un mélange non idéal et *^{magn}G^{ø}* l'énergie magnétique du système, où l'énergie de Gibbs pour un mélange non idéal *^{E}G^{ø}* est déterminée de préférence selon l'équation ${}^{E} {G}^{φ} = \sum {x}_{i} {{x}_{j}}^{a} {{L}^{φ}}_{i , j} {\left({x}_{i}-{x}_{j}\right)}^{a} + \sum {x}_{i} {x}_{j} {x}_{k} {L}_{i , j , k}^{φ}$
où *xᵢ* désigne la fraction molaire du *i*-ième composant, *xⱼ* la fraction molaire du *j-*ième composant, *xₖ* la fraction molaire du *k*-ième composant, a un terme de correction, *^{a}L^{ø}_{i,j}* et *^{a}L^{ø}_{i,j,k}* des paramètres d'interaction d'ordre différent du système global formé par le produit laminé, où
la part de l'énergie magnétique *^{magn}G^{ø}* est déterminée de préférence selon l'équation ${}^{magn} {G}^{φ} = R T ln \left(1+β\right) ƒ \left(τ\right)$
où *R* désigne la constante générale des gaz, *T* la température absolue en kelvins, *β* le moment magnétique et *f(τ)* la proportion du système total en fonction de la température de Curie normalisée *τ* du système total formé par le produit laminé, et
de préférence, la cinétique de transformation des phases est déterminée par une approche de contrôle de la diffusion selon l'équation d'Enomoto.

13. Procédé selon l'une des revendications précédentes, **caractérisé en ce que** dans le cadre du modèle de calcul de la température, l'épaisseur de la calamine formée sur le produit laminé après un intervalle de temps est déterminée selon la formule de calcul suivante ${D}_{Z} \left(t+dt\right) = \sqrt{{D}_{Z} {\left(t\right)}^{2} + {F}_{Z} ⋅ dt}$ avec $dt = \frac{{d}_{Z}}{υ}$,
où *D_{z}(t)* désigne l'épaisseur de la calamine, *t* le temps, *dt* l'intervalle de temps, *F_{z}* le facteur de calaminage, *v* la vitesse de transport du produit laminé et *d_{z}* une longueur de trajet parcourue pendant l'intervalle de temps *dt* à la vitesse de transport *v*, où
le facteur de calaminage *F_{z}* dépend de la température de surface du produit laminé et de sa composition chimique, de préférence selon l'équation ${{F}_{Z = a ⋅ e}}^{- b ⋅ c %} ⋅ {{e}^{- c / T}}_{0}$
où *T₀* désigne la température de surface du produit laminé et *C*% la concentration non dimensionnelle de carbone dans le matériau du produit laminé, *a*, *b* et *c* désignent des coefficients, de préférence avec *a*=9,8*10⁷, *b*=2,08, *c*=17780, et
le coefficient de transmission thermique de la calamine est pris en compte, de préférence selon l'équation ${α}_{z} \left({D}_{z}, {λ}_{z}\right) = \left(\frac{{λ}_{z}}{{D}_{z}}\right)$
où *α_{z}(D_{z},λ_{z})* désigne le coefficient de transfert thermique de la calamine, *D_{z}* l'épaisseur de la calamine et *λ_{z}* la conductivité thermique de la calamine.

14. Dispositif de commande (30) permettant de commander un dispositif de refroidissement (10), qui est conçu pour tempérer un produit laminé, de préférence une bande métallique (B), qui traverse le dispositif de refroidissement (10) le long d'une direction de transport (F), le dispositif de commande (30) étant conçu pour mettre en oeuvre un procédé selon l'une des revendications précédentes.
